# EUROPÄISCHE PATENTSCHRIFT

(11) **EP 4 370 635 B1**
(45) Veröffentlichungstag und Bekanntmachung des Hinweises auf die Patenterteilung: **04.12.2024**
(21) Anmeldenummer: 21746390.0
(22) Anmeldetag: 13.07.2021
(51) Int. Cl.: C11D 1/62, C11D 3/37, D06M 15/643

(54) **EINSATZ VON FILMBILDENDEN ORGANOPOLYSILOXANEN ZUR VERRINGERUNG DER MIKROFASER-FREISETZUNG VON TEXTILIEN**
USE OF FILM-FORMING ORGANOPOLYSILOXANES FOR REDUCING THE MICROFIBER RELEASE OF TEXTILES
UTILISATION D'ORGANOPOLYSILOXANES FILMOGÈNES PERMETTANT DE RÉDUIRE LA LIBÉRATION DE MICROFIBRES DE TEXTILES

(43) Veröffentlichungstag der Anmeldung: 22.05.2024
(73) Patentinhaber: Wacker Chemie AG, 81671 München (DE)
(72) Erfinder: BREHM, Christof, 84489 Burghausen (DE); HORVATH, Peter, 1223 Budapest (HU)
(74) Vertreter: Belz, Ferdinand
(86) Internationale Anmeldenummer: PCT/EP2021/069424
(87) Internationale Veröffentlichungsnummer: WO 2023/284944

(56) Entgegenhaltungen:
- WO-A1-02/062934
- WO-A1-2017/191462
- WO-A1-2018/091077
- WO-A2-2012/040131

## Beschreibung

Die Erfindung betrifft ein Verfahren zur Verringerung der Mikrofaser-Freisetzung beim Waschvorgang von Textilien durch Vorbehandlung mit filmbildenden Organopolysiloxanen.

Viele Formulierungen werden in "Consumer Products" eingesetzt, um einen bestimmten Nutzen zu erzielen. Beispiele sind eine besondere Weichheit, eine verbesserte Haptik oder die Reduktion von Falten.

Typischerweise enthalten derartige Formulierungen wasserunlösliche, quartäre Ammoniumverbindungen mit in der Regel mindestens zwei langkettigen Alkyl- oder Alkenylketten. Aufgrund ihrer besseren biologischen Abbaubarkeit haben solche quartäre Ammoniumverbindungen an Interesse gewonnen, die langkettige Alkyl- oder Alkenyl-Gruppen enthalten, die durch funktionelle Gruppen, wie beispielsweise Carboxygruppen, unterbrochen sind. Derartige Verbindungen sind seit langem bekannt und werden beispielsweise in US3915867 beschrieben.

Auch sind Formulierungen mit Kombinationen aus kationischen Emulgatoren und funktionalisierten Polydiorganosiloxanen, beispielsweise Amino-funktionalisierten Polydiorganosiloxanen, Polydiorganosiloxanen mit quartären Funktionalisierungen oder Hydroxypropylamino-funktionalisierten Polydiorganosiloxanen bekannt. Derartige Formulierungen sind beispielsweise in WO2011/123727A2 und WO 2017/191462 A1 beschrieben.

Die Freisetzung von Mikroplastik in die Umwelt ist eines der dringendsten Umweltprobleme. Ein beträchtlicher Teil des Mikroplastiks machen dabei Mikrofasern, z.B. von Polyestergeweben, aus, die während des täglichen Tragens, aber vor allem während des Waschvorgangs freigesetzt werden.

Die beschriebene Problematik und auch mögliche Lösungsansätze wird u.a. durch N.J. Lant et al. in PLoS ONE 15(6): e0233332.https:// doi.org/10.1371/journal.pone.0233332 (5. Juni 2020) zusammengefasst. In diesem Artikel wird dargestellt, dass Weichspüler keinen direkten Einfluss auf die Mikrofaser-Freisetzung haben.

Gegenstand der Erfindung ist ein Verfahren gemäss Anspruch 1 zur Verringerung der Mikrofaser-Freisetzung beim Waschvorgang von Textilien, welche vor dem Waschvorgang vorbehandelt werden mit Zusammensetzung (Z), enthaltend
(A) mindestens 0,1 Gew.-Teile und höchstens 10,0 Gew.-Teile filmbbildender Organopolysiloxane,
(B) mindestens 1 Gew.-Teil und höchstens 20 Gew.-Teile kationische Tenside und
(C) mindestens 30 Gew.-Teile und höchstens 99 Gew.-Teile Wasser.

Überraschenderweise wurde festgestellt, dass die Zusammensetzungen (Z), die filmbildende Organopolysiloxane und kationische Tenside enthalten, einen positiven, also reduzierenden Effekt auf die Mikrofaser-Freisetzung im Waschprozess aufweisen.

Vorzugsweise werden Zusammensetzungen verwendet, die mindestens 0,25 Gew.-Teile, bevorzugt mindestens 0,4 Gew.-Teile, und vorzugsweise höchstens 5 Gew.-Teile, bevorzugt höchstens 3 Gew.-Teile, filmbildende Organopolysiloxane (A) enthalten.

Vorzugsweise enthält die Zusammensetzung mindestens 1,5 Gew.-Teile, bevorzugt mindestens 2,5 Gew.-Teile, und vorzugsweise höchstens 15 Gew.-Teile, bevorzugt höchstens 10 Gew.-Teile kationische Tenside (B).

Vorzugsweise enthält die Zusammensetzung mindestens 45 Gew.-Teile, bevorzugt mindestens 60 Gew.-Teile, und vorzugsweise höchstens 97 Gew.-Teile, bevorzugt höchstens 95 Gew.-Teile Wasser (C).

Erfindungsgemäss werden die filmbildenden Organopolysiloxane (A) in Form ihrer wässrigen Emulsionen eingesetzt.

Die Zusammensetzung (Z) enthält erfindungsgemäss eine Öl-in Wasser-Emulsion filmbildender Organopolysiloxane (A), die
(i) 100 Gew.-Teile von bei 20 °C flüssigen Aminoalkylgruppen aufweisendem Polyorganosiloxan (P), das mindestens 80 Mol-% Einheiten, ausgewählt aus Einheiten der allgemeinen Formeln Ia, Ib, IIa und IIb

   R¹₂SiO_{(2/2)} (Ia),

   R¹ₐR²SiO_{(3-a)/2} (Ib),

   R³₃SiO_{(1/2)} (IIa),

   R³₂R⁴SiO_{(1/2)} (IIb),

   enthält, in denen
   - **a**: den Wert 0 oder 1 bedeutet,
   - **R¹**: unsubstituierte Alkylreste mit 1-40 Kohlenstoffatomen bedeutet,
   - **R²**: Aminoalkylrest der allgemeinen Formel III

   - R⁵-NR⁶R⁷ (III),

   wobei
   - **R⁵**: zweiwertigen Kohlenwasserstoffrest mit 1-40 Kohlenstoffatomen,
   - **R⁶**: einwertigen Kohlenwasserstoffrest mit 1-40 Kohlenstoffatomen, Wasserstoff oder Alkanoylrest und
   - **R⁷**: einen Rest der allgemeinen Formel IV

   -(R⁸-NR⁶)ₓR⁶ (IV),

   bedeuten, wobei
   - **x**: einen ganzzahligen Wert von 0 bis 40 und
   - **R⁸**: einen zweiwertigen Rest der allgemeinen Formel V

   -(CR⁹R⁹-)_{y} (V),

   bedeutet, wobei
   - **y**: einen ganzzahligen Wert von 1 bis 6,
   - **R⁹**: Wasserstoff oder Kohlenwasserstoffrest mit 1-40 Kohlenstoffatomen bedeuten,
   - **R³**: unsubstituierte Alkylreste mit 1-40 Kohlenstoffatomen bedeuten,
   - **R⁴**: Reste -OR oder -OH bedeuten und,
   - **R**: unsubstituierte Alkylreste mit 1-40 Kohlenstoffatomen bedeuten,
   wobei im Polyorganosiloxan (P) das durchschnittliche Verhältnis der Einheiten der allgemeinen Formeln Ia und Ib zur Summe aus Einheiten der allgemeinen Formeln IIa und IIb 0,5 bis 500 beträgt und Polyorganosiloxan (P) eine durchschnittliche Aminzahl von mindestens 0,1 mequiv/g aufweist,
(ii) 1 bis 80 Gew.-Teile Siliciumverbindung (D), (bezogen auf 100 Gew.-Teile des Polyorganosiloxans (P)), die ausgewählt wird aus einer
   Silicatverbindung (D1), dem Tetraalkoxysilicat der allgemeinen Formel VI

   R¹⁰O₄Si (VI),

   Polysilicatverbindung (D2), die mindestens 80 Mol-% Einheiten der allgemeinen Formeln VII und VIII und mindestens 2 Einheiten der allgemeinen Formel VII

   R¹⁰O₃Si_{1/2} (VII),

   R¹⁰O₂Si_{2/2} (VIII),

   aufweist, wobei
   - **R¹⁰**: unsubstituierte Kohlenwasserstoffreste mit 1-18 Kohlenstoffatomen bedeuten, MQ-Siliconharz (D3), enthaltend mindestens 80 Mol-%, vorzugsweise mindestens 95 Mol-%, Einheiten der allgemeinen Formel IX und X

   R¹¹₃SiO_{1/2} (IX),

   SiO_{4/2} (X),

   wobei
   - **R¹¹**: die für R¹ oder R⁴ angegebene Bedeutung aufweist und das Verhältnis der Einheiten der allgemeinen Formeln IX und X 0,5 bis 2,0, vorzugsweise 0,5 bis 1,5, besonders bevorzugt im Bereich von 0,6 bis 1,0 beträgt und höchstens 10 Gew.-%, vorzugsweise höchstens 3 Gew.-%, bevorzugt höchstens 2,5 Gew.-% der Reste R¹¹ -OR und -OH sind, und Gemische aus beliebigen Anteilen (D1), (D2) und (D3)
   enthält.
   Im Verfahren werden vorzugsweise Öl-in Wasser-Emulsionen filmbildender Organopolysiloxane (A) eingesetzt, die ferner
(iii)Protonierungsmittel (S),
(iv) Wasser (W),
(v) höchstens 5 Gew.-Teile Emulgator (E),
   sowie
(vi) mindestens 5 Gew.-Teile eines organischen Lösemittels oder Lösemittelgemischs (L)
enthalten können.

Die Zusammensetzung (Z) enthält vorzugsweise kationische Tenside (B) ausgewählt aus der Gruppe der
(B1) Quarternären Alkyl-, Alkenyl, Hydroxyalkyl- und Alkylbenzolammoniumsalze, insbesondere solche, deren Alkylgruppen 6 bis 24 C-Atome besitzen, insbesondere die Halogenide, Sulfate, Phosphate und Acetate,
(B2) Alkylpyridinium-, Alkylimidazolinium- und Alkyloxazoliniumsalze, insbesondere solche, deren Alkylkette bis zu 18 C-Atome besitzt, speziell die Halogenide, Sulfate, Phosphate und Acetate,
(B3) Ester-/Amido-haltigen quartären Ammoniumsalze, insbesondere solche mit Alkylester-, Alkenylester-, Alkylamido- oder Alkenylamidogruppen, deren Alkylgruppen 6 bis 24 C-Atome besitzen, insbesondere die Halogenide, Sulfate, Phosphate und Acetate.

Ester-/Amido-haltige quartäre Ammonium-Tenside (B3) sind bevorzugt.

Bei den in den Zusammensetzungen (Z) verwendeten kationischen Tensiden kann es sich um eine Art von Tensid, aber auch um mehrere Arten von Tensiden handeln.

Beispiele für Tenside (B1) sind
(a) Monoalkyl-quartäre Ammoniumsalze, wie z.B.
   - das Behenyltrimethylammonium-Salz,
   - das Stearyltrimethylammonium-Salz
   - das Cetyltrimethylammonium-Salz und
   - das hydrierte Tallölalkyltrimethylammonium-Salz
   und
(b) Dialkyl-quartäre Ammoniumsalze, wie z.B.
   - Dialkyl (C₁₄-C₁₈)dimethylammoniumchlorid,
   - Ditalkalkyl-dimethylammoniumchlorid,
   - Distearyldimethylammoniumchlorid und
   - Dicetyldimethylammoniumchlorid
   - Dioleyldimethylammoniumchlorid
   (erhältlich von Witco Corporation unter dem Markenname Adogen(R) 472).

Ein Beispiel für Tenside der Formel (B2) ist
   - 1-Methyl-l-stearoylamidoethyl-2-stearoylimidazolinium methylsulfat (erhältlich von der Witco Corporation unter dem Markennamen Varisoft(R)).
Beispiele für Tenside (B3) sind
   - N,N-bis(Stearoyl-oxyethyl)-N,N-dimethyl ammoniumchlorid,
   - N,N-bis(Talloyl-oxyethyl)-N,N-dimethyl ammoniumchlorid,
   - N,N-bis(Stearoyl-oxyethyl)-N-(2-hydroxyethyl)-N-methyl ammoniummethylsulfat,
   - N,N-bis[Ethyl(tallowate)]-N-(2-hydroxyethyl)-N-methylammoniummethylsulfate,
   - Difettsäureamidoamin-basierte Produkte wie beispielsweise [Alkyl/Alkenyl-C(O)-NH-CH₂CH₂-N(CH₃)(CH₂CH₂OH)-CH₂CH₂-NH-C(O)-Alkyl/Alkenyl]+ CH₃SO₄-
(z.B. ein Produkt erhältlich von der Fa. Witco Corporation unter dem Markennamen Varisoft(R) 222 LT).

Durch die Verwendung der bevorzugten Zusammensetzungen (Z) kann bei Textilien, insbesondere Polyester-haltigen Textilien, die Freisetzung von Mikrofasern deutlich verringert werden. Gleichzeitig erreicht man durch die Verwendung der bevorzugten Zusammensetzungen (Z) eine deutliche Verbesserung des Weichgriffs wie auch eine verbesserte Schmutzabweisung der behandelten Textilien.

Die Alkylreste R, R¹, und R³ können linear, zyklisch, verzweigt, gesättigt oder ungesättigt sein. Vorzugsweise weisen die Alkylreste R, R¹, und R³ unabhängig voneinander 1-18 Kohlenstoffatome, insbesondere 1 bis 6 Kohlenstoffatome auf, besonders bevorzugt sind Methylrest oder Ethylrest. Ein besonders bevorzugter Rest R, R¹, und R³ ist der Methylrest.

Die zweiwertigen Kohlenwasserstoffreste R⁵ können linear, zyklisch, verzweigt, aromatisch, gesättigt oder ungesättigt sein. Vorzugsweise weisen die Reste R⁵ 1 bis 6 Kohlenstoffatome auf, besonders bevorzugt sind Alkylenreste, insbesondere Propylen.

Die einwertigen Kohlenwasserstoffreste R⁶ können linear, zyklisch, verzweigt, aromatisch, gesättigt oder ungesättigt sein. Vorzugsweise weisen die Reste R⁶ 1 bis 6 Kohlenstoffatome auf, besonders bevorzugt sind Alkylreste oder Alkanoylreste mit 1 bis 6 Kohlenstoffatomen. Besonders bevorzugte Substituenten R⁶ sind Wasserstoff, der Methyl-, der Ethyl-, der Cyclohexyl-Rest und der Acetyl-Rest.

Die einwertigen Kohlenwasserstoffreste R⁹ können linear, zyklisch, verzweigt, aromatisch, gesättigt oder ungesättigt sein. Vorzugsweise weisen die Reste R⁹ 1 bis 6 Kohlenstoffatome auf, besonders bevorzugt sind Alkylreste mit 1 bis 6 Kohlenstoffatomen. Besonders bevorzugte Substituenten R⁹ sind Wasserstoff, der Methyl-, der Ethyl- und der Cyclohexyl-Rest.

Vorzugsweise weist **x** einen Wert von 0 bis 18, besonders bevorzugt 0 bis 6, insbesondere 1 bis 3 auf.

Besonders bevorzugte Reste R² sind -CH₂N(R⁶)₂, -(CH₂)₃ N(R⁶)₂, - (CH₂)₃ N(R⁶)(CH₂)₂ N(R⁶)₂, insbesondere der Aminopropylrest, Aminoethylaminopropylrest und Cyclohexylaminopropylrest.

Vorzugsweise ist das Polyorganosiloxan (P) aufgebaut aus mindestens 3, insbesondere mindestens 10 Einheiten und vorzugsweise höchstens 1000 Einheiten, insbesondere höchsten 500 Einheiten der Formel Ia, Ib, IIa und IIb.

Das Polyorganosiloxan (P) weist bevorzugt eine Kettenlänge von 3 bis 1000 Wiederholungseinheiten, insbesondere von 10 bis 500 Wiederholungseinheiten auf.

Die Viskosität des Polyorganosiloxans (P) beträgt vorzugsweise 1 bis 100000 mPa·s, insbesondere 10 bis 10000 mPa·s (bei 25°C und bei einer Scherrate von 10 1/s).

Das Verhältnis von Anzahl der Einheiten Ia zur Anzahl der Einheiten Ib ist so gewählt, dass das Polyorganosiloxan (P) mindestens eine Aminzahl von 0,1 mequiv/g Polyorganosiloxan (P), vorzugsweise mindestens 0,15 mequiv/g Polyorganosiloxan (P) aufweist. Die Aminzahl des Polyorganosiloxan (P) beträgt vorzugsweise höchstens 7 mequiv/g, besonders bevorzugt höchstens 2 mequiv/g, insbesondere höchstens 0,6 mequiv/g.

Das Polyorganosiloxan (P) besitzt bevorzugt entweder ausschließlich Einheiten der Formel IIa, ausschließlich Einheiten der Formel IIb oder eine Kombination aus Einheiten der Formel IIa und IIb.

Hergestellt wird das Polyorganosiloxan (P) durch bekannte chemische Verfahren wie z. B. Hydrolyse oder Äquilibrierung.

Die einwertigen Kohlenwasserstoffreste R¹⁰ des Tetraalkoxysilicats (D1) sowie der Polysilicatverbindung (D2) können linear, zyklisch, verzweigt, aromatisch, gesättigt oder ungesättigt sein. Vorzugsweise weisen die Reste R¹⁰ 1 bis 6 Kohlenstoffatome auf, besonders bevorzugt sind Alkylreste und Phenylreste. Insbesondere bevorzugte Reste R¹⁰ sind Methyl, Ethyl und Propyl.

Vorzugsweise enthält die Polysilicatverbindung (D2) mindestens 90, insbesondere mindestens 95 Mol-% Einheiten der allgemeinen Formeln VII und VIII.

Die restlichen Einheiten der Polysilicatverbindung (D2) können beispielsweise Einheiten der allgemeinen Formeln XI und XII

R¹⁰OSiO_{3/2} (XI),

SiO_{4/2} (XII),

sein, wobei R¹⁰ die vorstehenden Bedeutungen aufweist.

Vorzugsweise haben die MQ-Siliconharze (D3) bei 25°C eine Viskosität größer 1000 mPas oder sind Feststoffe. Das mit Gelpermeationschromatografie bestimmte gewichtsmittlere Molekulargewicht (bezogen auf einen Polystyrolstandard) dieser Harze beträgt vorzugsweise 200 bis 200 000 g/mol, insbesondere 1000 bis 20 000 g/mol.

Bevorzugt sind die erfindungsgemäß eingesetzten MQ-Siliconharze (D3) in Benzol bei einer Temperatur von 25°C und einem Druck von 101,325 kPa zu mindestens 100 g/l löslich.

Vorzugsweise enthalten die Öl-in Wasser-Emulsionen filmbildender Organopolysiloxane (A) bezogen auf 100 Gew.-Teile Polyorganosiloxan (P) 3 bis 50 Gew.-Teile, besonders bevorzugt 5 bis 30 Gew.-Teile der Silicatverbindungen (D1) oder (D2) oder des Organopolysiloxanharzes (D3).

Das Protonierungsmittel (S) ist vorzugsweise eine einprotonige oder mehrprotonige, wasserlösliche oder wasserunlösliche, organische oder anorganische Säure.

Geeignete Protonierungsmittel (S) sind beispielsweise Ameisensäure, Essigsäure, Propionsäure, Malonsäure, Zitronensäure, Salzsäure, Schwefelsäure, Phosphorsäure oder Mischungen daraus. Bevorzugte Protonierungsmittel sind Ameisensäure, Essigsäure, Schwefelsäure oder Salzsäure. Besonders bevorzugt ist die Essigsäure.

Das Protonierungsmittel wird in der Regel in unverdünnter oder in Form einer wässrigen Lösung hinzugefügt.

Das Protonierungsmittel wird vorzugsweise in einer Menge von 0,05 bis 2 Mol Proton pro Mol basisches Stickstoffatom der Reste R² zugesetzt.

Das Protonierungsmittel wird bevorzugt in einer Menge zugegeben, dass die Öl-in-Wasser-Emulsionen einen pH-Wert in einem Bereich von 3,5 bis 7,0, vorzugsweise einen pH-Wert zwischen 3,5 und 6,0 und besonders bevorzugt einen pH-Wert zwischen 3,5 und 5,0 erreichen.

Im Rahmen der vorliegenden Erfindung wird der pH-Wert bevorzugt mit einer Elektrode entsprechend der US Pharmacopeia USP 33 bei 20°C gemessen.

Das Wasser ist vollentsalztes oder salzhaltiges Wasser, bevorzugt vollentsalztes Wasser.

Die im Verfahren vorzugsweise eingesetzten Öl-in Wasser-Emulsionen der filmbildenden Organopolysiloxane (A) enthalten vorzugsweise höchstens 3, besonders bevorzugt höchstens 1, insbesondere höchstens 0,1 Gew.-Teile Emulgator (bezogen auf 100 Gew.-Teile Organopolysiloxan (A)).

Es können als Emulgatoren (E) alle bisher bekannten, ionischen und nicht-ionischen Emulgatoren sowohl einzeln als auch als Mischungen verschiedener Emulgatoren eingesetzt werden, mit denen auch bisher wässrige Dispersionen, insbesondere wässrige Emulsionen von Organopolysiloxanen (A) hergestellt werden konnten.

Beispiele für anionische Emulgatoren sind:
1. Alkylsulfate, besonders solche mit einer Kettenlänge von 8 bis 18 C-Atomen, Alkyl- und Alkarylethersulfate mit 8 bis 18 C-Atomen im hydrophoben Rest und 1 bis 40 Ethylenoxid (EO)- bzw. Propylenoxid (PO)-Einheiten.
2. Sulfonate, besonders Alkylsulfonate mit 8 bis 18 C-Atomen, Alkylarylsulfonate mit 8 bis 18 C-Atomen, Tauride, Ester und Halbester der Sulfobernsteinsäure mit einwertigen Alkoholen oder Alkylphenolen mit 4 bis 15 C-Atomen; gegebenenfalls können diese Alkohole oder Alkylphenole auch mit 1 bis 40 EO-Einheiten ethoxyliert sein.
3. Alkali- und Ammoniumsalze von Carbonsäuren mit 8 bis 20 C-Atomen im Alkyl-, Aryl-, Alkaryl- oder Aralkylrest.
4. Phosphorsäureteilester und deren Alkali- und Ammoniumsalze, besonders Alkyl- und Alkarylphosphate mit 8 bis 20 C-Atomen im organischen Rest, Alkylether- bzw. Alkaryletherphosphate mit 8 bis 20 C-Atomen im Alkyl- bzw. Alkarylrest und 1 bis 40 EO-Einheiten.

Beispiele für nichtionische Emulgatoren sind:
5. Polyvinylalkohol, der noch 5 bis 50%, vorzugsweise 8 bis 20% Vinylacetateinheiten aufweist, mit einem Polymerisationsgrad von 500 bis 3000.
6. Alkylpolyglycolether, vorzugsweise solche mit 5 bis 40 EO-Einheiten und Alkylresten von 8 bis 20 C-Atomen.
7. Alkylarylpolyglycolether, vorzugsweise solche mit 5 bis 40 EO-Einheiten und 8 bis 20 C-Atomen in den Alkyl- und Arylresten.
8. Ethylenoxid/Propylenoxid(EO/PO)-Blockcopolymere, vorzugsweise solche mit 8 bis 40 EO- bzw. PO-Einheiten.
9. Additionsprodukte von Alkylaminen mit Alkylresten von 8 bis 22 C-Atomen mit Ethylenoxid oder Propylenoxid.
10. Fettsäuren mit 6 bis 24 C-Atomen.
11. Alkylpolyglykoside der allgemeinen Formel R*-O-ZO, worin R* einen linearen oder verzweigten, gesättigten oder ungesättigten Alkylrest mit im Mittel 8-24 C-Atomen und ZO einen Oligoglykosidrest mit im Mittel o = 1-10 Hexose- oder Pentoseeinheiten oder Gemischen davon bedeuten.
12. Naturstoffe und deren Derivate, wie Lecithin, Lanolin, Saponine, Cellulose, Cellulosealkylether und Carboxyalkylcellulosen, deren Alkylgruppen jeweils bis zu 4 Kohlenstoffatome besitzen.
13. Polare Gruppen, enthaltend insbesondere die Elemente O, N, C, S, P, Si, enthaltende lineare Organo(poly)siloxane, insbesondere solche mit Alkoxygruppen mit bis zu 24 C-Atomen und/ oder bis zu 40 EO- und/oder PO-Gruppen.

Beispiele für kationische Emulgatoren sind:
14. Salze von primären, sekundären und tertiären Fettaminen mit 8 bis 24 C-Atomen mit Essigsäure, Schwefelsäure, Salzsäure und Phosphorsäuren.
15. Quarternäre Alkyl- und Alkylbenzolammoniumsalze, insbesondere solche, deren Alkylgruppen 6 bis 24 C-Atome besitzen, insbesondere die Halogenide, Sulfate, Phosphate und Acetate.
16. Alkylpyridinium-, Alkylimidazolinium- und Alkyloxazoliniumsalze, insbesondere solche, deren Alkylkette bis zu 18 C-Atome besitzt, speziell die Halogenide, Sulfate, Phosphate und Acetate.

Als ampholytische Emulgatoren eignen sich besonders:
17. Langkettig substituierte Aminosäuren, wie N-Alkyl-di-(aminoethyl-)glycin oder N-Alkyl-2-aminopropionsäuresalze.
18. Betaine, wie N-(3-Acylamidopropyl)-N,N-dimethylammoniumsalze mit einem C8-C18-Acylrest und Alkyl-imidazolium-Betaine.

Bevorzugt als Emulgatoren sind nichtionische Emulgatoren, insbesondere die vorstehend unter 6. aufgeführten Alkylpolyglycolether und kationische Emulgatoren, insbesondere die vorstehend unter 15. aufgeführten quarternären Alkyl- und Alkylbenzolammoniumsalze. Der Emulgator kann aus einem der o.g. Emulgatoren oder aus einem Gemisch zweier oder mehrerer o.g. Emulgatoren bestehen, er kann in reiner Form oder als Lösung eines oder mehrerer Emulgatoren in Wasser oder organischen Lösemitteln eingesetzt werden.

Die im erfindungsgemäßen Verfahren vorzugsweise eingesetzten Öl-in Wasser-Emulsionen der filmbildenden Organopolysiloxane (A) enthalten organische Lösemittel oder Lösemittelgemische (L), ausgewählt aus Monoalkoholen oder Polyalkoholen, aprotischen Ethern oder Mono-, Di- oder Trialkoxy-alkylethern mit Alkylresten bis zu 7 C-Atomen.

Beispiele für Monoalkohole oder Polyalkohole sind Methanol, Ethanol, n-Propanol, Isopropanol, Butanol, n-Amylalkohol, i-Amylalkohol, Ethylenglykol, Diethyleneglykol, Propyleneglykol, Dipropylenglykol, Butylglycol, Hexylenglycol, Heptylenglycol, Octylenglycol und Glycerin.

Beispiele für aprotische Ether sind Dioxan, Tetrahydrofuran, Diethylether oder Diisopropylether
Mono, Di- oder Trialkoxy-alkylether sind Glycolether, wie z.B. Ethylenglykolether, Propylenglykolether oder Butylenglykolether.

Beispiele für Ethylenglycolether sind
- Ethylenglycolmonomethylether (Methylglycol, 2-Methoxyethanol, CH₃-O-CH₂CH₂-OH),
- Ethylenglycolmonoethylether (Ethylglycol, 2-Ethoxyethanol, CH₃CH₂-O-CH₂CH₂-OH)
- Ethylenglycolmonopropylether (2-Propoxyethanol, CH₃CH₂CH₂-O-CH₂CH₂-OH)
- Ethylenglycolmonoisopropylether (2-Isopropoxyethanol, (CH₃)₂CH-O-CH₂CH₂-OH)
- Ethylenglycolmono-n-butylether (2-Butoxyethanol, CH₃CH₂CH₂CH₂-O-CH₂CH₂-OH
- Ethylenglycolmonophenylether (2-Phenoxyethanol, C₆H₅-O-CH₂CH₂-OH)
- Ethylenglycolmonohexylether (2-Hexyloxyethanol, C₆H₁₁-O-CH₂CH₂-OH)
- Ethylenglycolmonobenzylether (2-Benzyloxyethanol, C₆H₅CH₂-O-CH₂CH₂-OH)
- Diethylenglycolmonomethylether [2-(2-Methoxyethoxy)ethanol, Methylcarbitol, CH₃-O-CH₂CH₂-O-CH₂CH₂-OH]
- Diethylenglycolmonoethylether [2-(2-Ethoxyethoxy)ethanol, Carbitolcellosolve, CH₃CH₂-O-CH₂CH₂-O-CH₂CH₂-OH]
- Diethylenglycolmono-n-butylether [2-(2-Butoxyethoxy)ethanol, CH₃CH₂CH₂CH₂-O-CH₂CH₂-O-CH₂CH₂-OH]
- Triethylenglycolmono-n-butylether (Butyltriglycol)
- Diethylenglycoldiethylether (Diethylcarbitol)
- Dibuthylenglycoldibutylether (Dibutylcarbitol)

Beispiele für Propylenglycolether sind
- Propylenglycolmonomethylether (1-Methoxy-2-propanol)
- Propylenglycolmonoethylether (Ethoxypropanol)
- Propylenglycolmono-n-butylether (1-Butoxy-2-propanol)
- Propylenglycolmonohexylether (1-Hexoxy-2-propanol)
- Dipropylenglycolmonoethylether
- Dipropylenglycolmono-n-butylether
- Dipropylenglycolmonohexylether)
- Tripropylenglycolmonomethylether
- Tripropylenglycolmono-n-butyllether
- Tripropylenglycoldimethylether

Beispiele für Butylenglycolether sind
- Butylenlycolmonomethylether (1-Methoxy-2-propanol)
- Butylenglycolmonobutylether (Ethoxypropanol)

Bevorzugte Beispiele für Lösemittel oder Lösemittelgemische (L) sind Isopropanol, Ethylenglykol, Diethyleneglykol, Propyleneglykol, Dipropylenglykol, Butylglycol, Hexylenglycol, Heptylenglycol, Glycerin, Ethylenglycolmonomethylether, Ethylenglycolmonoethylether, Ethylenglycolmono-n-butylether, Ethylenglycolmonohexylether, Diethylenglycolmonomethylether, Diethylenglycolmono-n-butylether, Propylenglycolmonomethylether, Propylenglycolmonoethylether, Propylenglycolmono-n-butylether oder Dipropylenglycolmono-n-butylether.

Insbesondere bevorzugte Beispiele für Lösemittel oder Lösemittelgemische (L) sind Propyleneglykol, Dipropylenglykol, Butylglycol, Ethylenglycolmono-n-butylether, Ethylenglycolmonohexylether, Diethylenglycolmono-n-butylether, Propylenglycolmono-n-butylether oder Dipropylenglycolmono-n-butylether.

Die im Verfahren vorzugsweise eingesetzten Öl-in Wasser-Emulsionen der filmbildenden Organopolysiloxane (A) enthalten vorzugsweise 10 bis 150 Gew.-Teile, besonders bevorzugt 20 bis 120 Gew.-Teile, 40 bis 100 Gew.-Teile Lösemittel oder Lösemittelgemische (L) (bezogen auf 100 Gew.-Teile Organopolysiloxane (A)).

Die im Verfahren vorzugsweise eingesetzten Öl-in-Wasser-Emulsionen werden durch Vermischen der Kombination aus Polyorganosiloxan (P), Silicatverbindung (D1), Polysilicatverbindung (D2) oder MQ-Harz (D3), Protonierungsmittel (S), Wasser (W), gegebenenfalls Emulgator (E), organischem Lösemittel (L) und gegebenenfalls mit weiteren Komponenten hergestellt. Das Vermischen wird bei einer Temperatur von vorzugsweise 10-80 °C, besonders bevorzugt 15-40 °C, und einem Druck von vorzugsweise 900 bis 1100 hPa durchgeführt. Das Vermischen kann jedoch auch bei höheren oder niedrigeren Drücken durchgeführt werden.

In einer favorisierten Vorgehensweise werden das Polyorganosiloxan (P) und die Silicatverbindung (D1), Polysilicatverbindung (D2) oder MQ-Harz (D3) vorgemischt. Diese Vormischung wird sodann in eine Mischung aus Protonierungsmittel (S), Wasser (W), gegebenenfalls Emulgator (E), organischem Lösemittel (L) und gegebenenfalls mit weiteren Komponenten eingearbeitet und anschließend mit weiterem Wasser zur Öl-in-Wasser-Emulsion verdünnt.

Die Herstellung kann diskontinuierlich oder kontinuierlich erfolgen.

Technologien zur Herstellung von Emulsionen von Organopolysiloxanen sind bekannt. So kann das intensive Mischen und Dispergieren in Rotor-Stator-Rührvorrichtungen, Kolloidmühlen, Hochdruckhomogenisatoren, Mikrokanälen, Membranen, Strahldüsen und ähnlichem, oder mittels Ultraschall erfolgen.

Die Öl-in-Wasser-Emulsionen sind mit Wasser in allen Verhältnissen verdünnbar. Die Emulsionen können Wasser in Mengen von vorzugsweise mindestens 10,0 Gew.-Teilen, insbesondere mindestens 100,0 Gew.-Teilen, vorzugsweise höchstens 5000 Gew.-Teilen, insbesondere höchstens 1000 Gew.-Teilen enthalten.

Die Öl-in-Wasser-Emulsionen sind unabhängig vom Wasseranteil klare bis opake Flüssigkeiten mit einer Viskosität von vorzugsweise 5 bis 10000 mPa·s, besonders bevorzugt 5 bis 1000 mPa·s, insbesondere 10 bis 500 mPa·s (bei 25°C und bei einer Scherrate von 10 1/s).

Besonders bevorzugt ist die Behandlung und Imprägnierung von beliebigen Fasern, insbesondere natürlichen und synthetischen Textilien und Funktionsmaterialien.

Die Verwendung der Zusammensetzungen (Z) erfolgt bevorzugt während des Waschvorgangs in einer handelsüblichen Waschmaschine, insbesondere durch Zusatz in der Weichspülkammer. Dabei wird in einem Waschgang die Wäsche gereinigt und im Weichspülgang mit der Zusammensetzung (Z) in Kontakt gebracht. Dadurch werden die Textilien mit den filmbildenden Organopolysiloxanen (A) imprägniert, so dass es im darauffolgenden Waschvorgang zu einer reduzierten Mikrofaser-Freisetzung aus Textilien, insbesondere aus polyesterhaltigen Textilien kommt.

Des Weiteren können die Zusammensetzungen (Z) nicht nur dazu verwendet werden, Textilien, insbesondere polyesterhaltige Textilien derart zu imprägnieren, dass die Mikrofaser-Freisetzung beim Waschvorgang reduziert wird. Sondern die Zusammensetzungen (Z) können auch noch andere Effekte erzielen, wie Beständigkeit gegenüber Umwelteinflüssen, wie z.B. Hitze, Sonnenlicht, insbesondere UV-Strahlung, Oxidationsmitteln oder saurer Umgebung, so dass auch beim Tragen der Textilien eine Mikrofaser-Freisetzung reduziert wird.

Gleichzeitig erreicht man durch die Verwendung der Zusammensetzungen (Z) eine deutliche Verbesserung des Weichgriffs wie auch eine verbesserte Schmutzabweisung der behandelten Textilien.

In den nachfolgenden Beispielen beziehen sich alle Angaben von Teilen und Prozentsätzen, soweit nicht anders angegeben, auf das Gewicht.

Sofern nicht anders angegeben, werden die folgenden Beispiele bei einem Druck der umgebenden Atmosphäre, also bei etwa 1000 hPa, und bei Raumtemperatur, also etwa 20°C bzw. einer Temperatur, die sich beim Zusammengeben der Reaktanten bei Raumtemperatur ohne zusätzliche Heizung oder Kühlung einstellt, durchgeführt.

Die Viskositäten wurden an einem Rheometer "MCR 302" der Fa. Anton Paar nach DIN EN ISO 3219: 1994 und DIN 53019 gemessen, wobei ein Kegel-Platte-System (Kegel CP50-2) mit einem Öffnungswinkel von 2° verwendet wurde. Die Kalibrierung des Gerätes erfolgte mit Normalöl 10000 der Physikalisch-Technischen Bundesanstalt. Die Messtemperatur beträgt 25,00°C +/- 0,05°C, die Messzeit 3 min. Die Viskositätsangabe stellt den arithmetischen Mittelwert von drei unabhängig durchgeführten Einzelmessungen dar. Die Messunsicherheit der dynamischen Viskosität beträgt 1,5 %. Der Schergeschwindigkeitsgradient wurde in Abhängigkeit von der Viskosität gewählt und wird für jede Viskositätsangabe separat ausgewiesen.

Die Aminzahl gibt an, wieviel mmol KOH einem Gramm der zu bestimmenden Substanz äquivalent sind. Die Bestimmung der Aminzahl erfolgt nach DIN 16945-Version 1989-03.

### Beispiele:

Das in den Testbeispielen verwendete Aminoalkylgruppen aufweisende Polydimethylsiloxan (P-1) ist ein gemischt Hydroxy-/Methoxydimethylsilyl-terminiertes Copolymer aus Aminoethylaminopropylmethylsiloxan- und Dimethylsiloxan-Einheiten mit einer Viskosität von 982 mPas (bei 25°C und bei einer Scherrate von 10 1/s) und einer Aminzahl von 0,287 mmol/g.

Die in dem Testbeispiel verwendete Silicatverbindung (D-1) ist ein Gemisch aus Tetraethoxysilicat der allgemeinen Formel VI und einer Polysilicatverbindung mit 2 Einheiten der allgemeinen Formel VII und 1 bis 7 Einheiten der allgemeinen Formel VIII, wobei R¹⁰ einen Ethylrest bedeutet, mit einem SiO₂-Gehalt von 40 Gew.-%.

Das in dem Testbeispiel verwendete MQ-Siliconharz (D-3) ist ein bei 20°C festes Siliconharz enthaltend Einheiten der allgemeinen Formel IX und X im Verhältnis 0,37 zu 0,63 mit einem Molekulargewicht Mn = 2700 g/mol (gewichtsmittleres Molekulargewicht bezogen auf einen Polystyrolstandard via Gelpermeationschromatografie bestimmt).

Herstellen der verschiedenen Formulierungen:

### Beispiel 1: Öl-in Wasser-Emulsion eines filmbildenden Organopolysiloxans E1

17,0 g einer Mischung aus 13,6 g Aminoalkylgruppen aufweisenden Polydimethylsiloxans (P-1) und 3,4 g MQ-Siliconharz (D-3) werden unter Rühren bei Raumtemperatur zu 7,0 g entmineralisiertem Wasser, 7,0 g Ethylenglykolmonobutylether (käuflich erhältlich bei der Fa. BASF), 2,9 g Ethylenglykolmonohexylether (käuflich erhältlich bei der Fa. BASF) und 0,13 g Essigsäure (80%ige wässrige Lösung erhältlich bei der Fa. Brenntag) gegeben, anschließend werden noch 65,97 g entmineralisiertes Wasser eingerührt. Erhalten wird eine klare, farblose Emulsion (**E1**). Emulsion **E1** enthält 17 Gew.-% des filmbildenden Organopolysiloxans **A1.**

### Beispiel 2: Öl-in Wasser-Emulsion eines filmbildenden Organopolysiloxans E2

7,0 g entmineralisiertes Wasser, 12,0 g n-Butylglykol (erhältlich unter dem Handelsnamen Ethylene glycol butyl ether bei der Fa. Sigma-Aldrich) und 0,4 g Essigsäure (80%ige wässrige Lösung erhältlich bei der Fa. Brenntag) werden bei Raumtemperatur vorgelegt und vermischt. 17,0 g einer Mischung aus 16,1 g Aminoalkylgruppen aufweisenden Polydimethylsiloxans (P-1) und 0,9 g Silicatverbindung (D-1) sowie 63,6 g entmineralisiertes Wasser werden sukzessive eingerührt. Erhalten wird eine transluzente, farblose Emulsion (**E2**).

Emulsion **E2** enthält 17 Gew.-% des filmbildenden Organopolysiloxans **A2.**

### Beispiel 3: (Nicht-erfindungsgemäße) Öl-in Wasser-Emulsion eines linearen Organopolysiloxans VE3:

7,0 g entmineralisiertes Wasser, 4,0 g Isotridecyloctaethoxylat, käuflich erwerblich unter dem Handelsnamen Lutensol TO 8 (Fa. BASF), 2,0 g Isotridecylpentaethoxylat, käuflich erwerblich unter dem Handelsnamen Lutensol TO 5 (Fa. BASF) und 0,4 g Essigsäure (80%ige wässrige Lösung erhältlich bei der Fa. Brenntag) werden bei Raumtemperatur vorgelegt und vermischt. 34,0 g des Aminoalkylgruppen aufweisenden Polydimethylsiloxans (P-1) sowie 52,6 g entmineralisiertes Wasser werden sukzessive eingerührt. Erhalten wird eine transluzente, weißliche Emulsion (**VE3**).

Emulsion **VE3** enthält kein filmbildendes Organopolysiloxan.

### Beispiel 4:

Zusammensetzungen **Z1, Z2** (erfindungsgemäß) enthaltend
(A) filmbildende Organopolysiloxane,
(B) kationische Tenside
   und
(C) Wasser
sowie Zusammensetzungen **VZ3** und **VZ4** (nicht-erfindungsgemäß).

**Tabelle 1: Wässrige Formulierungen Z1, Z2, VZ3, VZ4**

| | Öl-in Wasser-Emulsion | Kationisches Tensid **B1** ***) | Wasser | Elektrolyte, Parfüms, Farbstoffe, Konservierungsmittel |
|---|---|---|---|---|
| **Z1** *) | 2,9 g **E1** | 3,8 g | 42,6 g | 0,7 g |
| **Z2** *) | 2,9 g **E2** | 3,8 g | 42,6 g | 0,7 g |
| **VZ3** **) | 1,5 g **VE3** | 3,8 g | 44,0 g | 0,7 g |
| **VZ4** **) | - | 3,8 g | 45, 7 g | 0,5 g |

| | | | | |
|---|---|---|---|---|
| *) erfindungsgemäß **) nicht erfindungsgemäß ***) **B1:** N,N-bis[Ethyl(tallowate)]-N-(2-hydroxyethyl)-N-methylammoniummethylsulfate (90%ige Lösung in Isopropanol), käuflich erwerblich unter dem Handelsnamen Stepantex^{®} VK90 (Fa. Stepan) | | | | |

Die (erfindungsgemäßen wie auch nicht erfindungsgemäßen) Formulierungen werden dadurch hergestellt, dass man das Wasser auf 50°C erhitzt. Das zuvor bei 50°C aufgeschmolzene und intensiv gerührte kationische Tensid wird bei dieser Temperatur unter intensivem Rühren hinzugefügt. Es wird weitergerührt, bis eine homogene Mischung resultiert. Die Mischung wird auf 30°C abgekühlt und die Öl-in Wasser-Emulsion **E1, E2** bzw. **VE3** sowie weitere Inhaltsstoffe werden hinzugefügt. Bei **VZ4** werden ausschließlich das kationische Tensid und weitere Inhaltsstoffe formuliert.

### Beispiel 5:

Für die folgenden Versuche werden 50 ml der Zusammensetzungen **Z1, Z2, VZ3** und **VZ4** mit entmineralisiertem Wasser auf 2000 ml der Einsatzkonzentration verdünnt.

Es wird ein schwarzes, 100% Polyestergewebe mit einer Grammatur von 270 g/m² verwendet.

Das Gewebe wird vorbehandelt, indem es in einer Waschmaschine (Miele Softtronic W 1935) bei 40°C, Hauptwaschprogramm ohne ein Waschmittel vorgewaschen wird. Daraufhin wird es zu Kreisen mit einem Durchmesser von 113 mm ausgestanzt. Die Ränder werden mittels einer Flamme abgeschmolzen, um ein Ausfransen zu verhindern.

Die ausgestanzten Polyestergewebe werden mit den verdünnten Zusammensetzungen **Z1**, **Z2, VZ3** oder **VZ4** vorbehandelt, indem jeweils ein Gewebe flach in ein Becherglas gelegt wird, mit 19 ml der verdünnten Zusammensetzung **Z1**, **Z2, VZ3, VZ4** oder nur Wasser als Blindwert (**BL**) von Hand gerührt, zwischen zwei Rollen ausgedrückt und über Nacht an der Leine getrocknet wird. Abschließend werden die Gewebe mit einem handelsüblichen Bügeleisen gebügelt (ca. 20 sek., Synthetik Programm).

Um einen Waschgang zu simulieren, werden die Versuche in einem Linitester-Gerät (Fa. Hanau) durchgeführt. Dazu werden 200 ml einer Waschflüssigkeit (dazu werden 4 g Ariel Flüssigwaschmittel in einem Liter Wasser gelöst), 20 Stahlkugeln und ein vorbehandeltes Polyestergewebe in einen Metallbecher gegeben und für 90 min bei 60°C im Linitester-Gerät behandelt.

Die Waschflüssigkeit wird über einen Büchner-Filter mit einem Papier-Rundfilter (Fa. VWR, 55 mm Durchmesser, Porengröße: 31-50 µm) abfiltriert. Das Gewebe wird mit 100 ml Wasser gespült, und das Spülwasser wird über den gleichen Filter filtriert.

Das Filterpapier wird fotografiert, und die Anzahl der abfiltrierten Mikrofasern wird elektronisch ausgewertet (Bildbearbeitungssoftware ImageJ); Ausgabe als Fläche, die durch die Mikrofasern auf dem Filterpapier belegt wird.

Das Ergebnis ergibt sich aus dem Mittelwert aus zwölf Einzelmessungen.

**Tabelle 2: Freigesetzte Mikrofasern**

| Zusammensetzung | Freigesetzte Mikrofasern [mm²] |
|---|---|
| **Z1** *) | 0,83 mm² |
| **Z2** *) | 0,95 mm² |
| **VZ3** **) | 1,79 mm² |
| **VZ4** **) | 1,10 mm² |
| **BL** **) | 1,01 mm² |

| | |
|---|---|
| *) erfindungsgemäß **) nicht erfindungsgemäß | |

Aus Tabelle 2 geht eindeutig hervor, dass bei Verwendung der Zusammensetzungen **Z1** und **Z2** die Freisetzung an Mikrofasern aus dem Polyestergewebe gegenüber dem Blindwert **BL** (keine Ausrüstung) oder **VZ4** (Ausrüstung mit ausschließlich dem kationischen Tensid) reduziert ist. Bei der Verwendung der Formulierung **VZ3,** die kein ilmformendes Polysiloxan enthält, werden verglichen mit dem Blindwert **BL** und mit der Verwendung der Zusammensetzungen **Z1** und **Z2** deutlich mehr Mikrofasern freigesetzt.

## Patentansprüche

1. Verfahren zur Verringerung der Mikrofaser-Freisetzung beim Waschvorgang von Textilien,
welche vor dem Waschvorgang vorbehandelt werden mit Zusammensetzung (Z), enthaltend
(A) mindestens 0,1 Gew.-Teile und höchstens 10,0 Gew.-Teile filmbildender Organopolysiloxane, welche in Form ihrer wässrigen Emulsionen eingesetzt werden, die
(i) 100 Gew.-Teile von bei 20 °C flüssigen Aminoalkylgruppen aufweisendem Polyorganosiloxan (P), das mindestens 80 Mol-% Einheiten, ausgewählt aus Einheiten der allgemeinen Formeln Ia, Ib, IIa und IIb
R¹₂SiO_{(2/2)} (Ia),
R¹ₐR²SiO_{(3-a)/2} (Ib),
R³₃SiO_{(1/2)} (IIa),
R³₂R⁴SiO_{(1/2)} (IIb),
enthält, in denen
**a** den Wert 0 oder 1 bedeutet,
**R¹** unsubstituierte Alkylreste mit 1-40 Kohlenstoffatomen bedeutet,
**R²** Aminoalkylrest der allgemeinen Formel III
- R⁵-NR⁶R⁷ (III),
wobei
**R⁵** zweiwertigen Kohlenwasserstoffrest mit 1-40 Kohlenstoffatomen,
**R⁶** einwertigen Kohlenwasserstoffrest mit 1-40 Kohlenstoffatomen, Wasserstoff oder Alkanoylrest und
**R⁷** einen Rest der allgemeinen Formel IV
- (R⁸-NR⁶)ₓR⁶ (IV),
bedeuten, wobei
**x** einen ganzzahligen Wert von 0 bis 40 und
**R⁸** einen zweiwertigen Rest der allgemeinen Formel V
- (CR⁹R⁹-)_{y} (V),
bedeutet, wobei
**y** einen ganzzahligen Wert von 1 bis 6,
**R⁹** Wasserstoff oder Kohlenwasserstoffrest mit 1-40 Kohlenstoffatomen bedeuten,
**R³** unsubstituierte Alkylreste mit 1-40 Kohlenstoffatomen bedeuten,
**R⁴** Reste -OR oder -OH bedeuten und,
**R** unsubstituierte Alkylreste mit 1-40 Kohlenstoffatomen bedeuten,
wobei im Polyorganosiloxan (P) das durchschnittliche Verhältnis der Einheiten der allgemeinen Formeln Ia und Ib zur Summe aus Einheiten der allgemeinen Formeln IIa und IIb 0,5 bis 500 beträgt und Polyorganosiloxan (P) eine durchschnittliche Aminzahl von mindestens 0,1 mequiv/g aufweist,
(ii) 1 bis 80 Gew.-Teile Siliciumverbindung (D), (bezogen auf 100 Gew.-Teile des Polyorganosiloxans (P)) die ausgewählt wird aus
Silicatverbindung (D1), dem Tetraalkoxysilicat der allgemeinen Formel VI
R¹⁰O₄Si (VI),
Polysilicatverbindung (D2), die mindestens 80 Mol-% Einheiten der allgemeinen Formeln VII und VIII und mindestens 2 Einheiten der allgemeinen Formel VII
R¹⁰O₃Si_{1/2} (VII),
R¹⁰O₂Si_{2/2} (VIII),
aufweist, wobei
**R¹⁰** unsubstituierte Kohlenwasserstoffreste mit 1-18 Kohlenstoffatomen bedeuten, MQ-Siliconharz (D3), enthaltend mindestens 80 Mol-% Einheiten der allgemeinen Formel IX und X
R¹¹₃SiO_{1/2} (IX),
SiO_{4/2} (X),
wobei
**R¹¹** die für R¹ oder R⁴ angegebene Bedeutung aufweist und das Verhältnis der Einheiten der allgemeinen Formeln IX und X 0,5 bis 2,0 beträgt und höchstens 10 Gew.-% der Reste R¹¹ -OR und -OH sind, und Gemische aus beliebigen Anteilen (D1), (D2) und (D3)
enthalten,
(B) mindestens 1 Gew.-Teil und höchstens 20 Gew.-Teile kationische Tenside
und
(C) mindestens 30 Gew.-Teile und höchstens 99 Gew.-Teile Wasser.

2. Verfahren nach Anspruch 1, bei dem die Reste R¹ und R³ Methylreste sind.

3. Verfahren nach Anspruch 1 oder 2, bei dem der Rest R ein Methylrest ist.

4. Verfahren nach Anspruch 1, 2 oder 3, bei dem die Polysilicatverbindung (D2) mindestens 90 Mol-% Einheiten der allgemeinen Formeln VII und VIII enthält und die restlichen Einheiten Einheiten der allgemeinen Formeln XI und XII
R¹⁰OSiO_{3/2} (XI),
SiO_{4/2} (XII),
sind, wobei R¹⁰ die in Anspruch 1 angegebenen Bedeutungen aufweist.

5. Verfahren nach Anspruch 1, 2 oder 3, bei dem die MQ-Siliconharze (D3) bei 25°C eine Viskosität größer 1000 mPas (gemessen bei 25°C und bei einer Scherrate von 10 1/s) aufweisen oder Feststoffe sind.

6. Verfahren nach einem der vorangehenden Ansprüche, bei dem die kationischen Tenside (B) ausgewählt werden aus der Gruppe der
(B1) Quarternären Alkyl, Alkenyl, Hydroxyalkyl- und Alkylbenzolammoniumsalze,
(B2) Alkylpyridinium-, Alkylimidazolinium- und Alkyloxazoliniumsalze und
(B3) Ester-/Amido-haltigen quartären Ammoniumsalze.

7. Verfahren nach einem der vorangehenden Ansprüche, bei dem die Öl-in Wasser-Emulsionen der filmbildenden Organopolysiloxane (A) organische Lösemittel oder Lösemittelgemische (L) enthalten, ausgewählt aus Monoalkoholen oder Polyalkoholen, aprotischen Ethern oder Mono, Di- oder Trialkoxy-alkylethern mit Alkylresten bis zu 7 C-Atomen.

## Claims

1. Process for reducing the release of microfibers during the washing process of textiles
which are pretreated before the washing process with composition (Z) comprising
(A) at least 0.1 parts by weight and at most 10.0 parts by weight of film-forming organopolysiloxanes, which are used in the form of their aqueous emulsions that comprise
(i) 100 parts by weight of aminoalkyl group-containing polyorganosiloxane (P) that is liquid at 20°C and comprises at least 80 mol% of units selected from units of the general formulae Ia, Ib, IIa and IIb
R¹₂SiO_{(2/2)} (Ia),
R¹ₐR²SiO_{(3-a)/2} (Ib),
R³₃SiO_{(1/2)} (IIa),
R³₂R⁴SiO_{(1/2)} (IIb),
in which
**a** is 0 or 1,
**R¹** is unsubstituted alkyl radicals having 1-40 carbon atoms,
**R²** is an aminoalkyl radical of the general formula III
- R⁵-NR⁶R⁷ (III),
where
**R⁵** is a divalent hydrocarbon radical having 1-40 carbon atoms,
**R⁶** is a monovalent hydrocarbon radical having 1-40 carbon atoms, hydrogen or an alkanoyl radical and
**R⁷** is a radical of the general formula IV
-(R⁸-NR⁶)ₓR⁶ (IV),
where
**x** is an integer from 0 to 40 and
**R⁸** is a divalent radical of the general formula V
- (CR⁹R⁹-)_{y} (V),
where
**y** is an integer from 1 to 6,
**R⁹** is hydrogen or a hydrocarbon radical having 1-40 carbon atoms,
**R³** are unsubstituted alkyl radicals having 1-40 carbon atoms,
**R⁴** are -OR or -OH radicals, and **R** are unsubstituted alkyl radicals having 1-40 carbon atoms,
where in the polyorganosiloxane (P) the average ratio of the units of the general formulae Ia and Ib to the sum total of units of the general formulae IIa and IIb is 0.5 to 500 and polyorganosiloxane (P) has an average amine value of at least 0.1 mequiv/g,
(ii) 1 to 80 parts by weight of silicon compound (D) (based on 100 parts by weight of the polyorganosiloxane (P)) selected from
silicate compound (D1), the tetraalkoxysilicate of the general formula VI
R¹⁰O₄Si (VI),
polysilicate compound (D2), which comprises at least 80 mol% of units of the general formulae VII and VIII and at least two units of the general formula VII
R¹⁰O₃Si_{1/2} (VII),
R¹⁰O₂Si_{2/2} (VIII),
where
**R¹⁰** are unsubstituted hydrocarbon radicals having 1-18 carbon atoms,
MQ silicone resin (D3), comprising at least 80 mol% of units of the general formulae IX and X
R¹¹₃SiO_{1/2} (IX),
SiO_{4/2} (X),
where
**R¹¹** has the meaning given for R¹ or R⁴
and the ratio of the units of the general formulae IX and
X is 0.5 to 2.0 and at most 10% by weight of the radicals R¹¹ are -OR and -OH,
and mixtures of any desired proportions of (D1), (D2) and (D3),
(B) at least 1 part by weight and at most 20 parts by weight of cationic surfactants
and
(C) at least 30 parts by weight and at most 99 parts by weight of water.

2. Process according to Claim 1, in which the radicals R¹ and R³ are methyl radicals.

3. Process according to Claim 1 or 2, in which the radical R is a methyl radical.

4. Process according to Claim 1, 2 or 3, in which the polysilicate compound (D2) comprises at least 90 mol% of units of the general formulae VII and VIII and the remaining units are units of the general formulae XI and XII
R¹⁰OSiO_{3/2} (XI),
SiO_{4/2} (XII),
where R¹⁰ has the meanings given in Claim 1.

5. Process according to Claim 1, 2 or 3, in which the MQ silicone resins (D3) have a viscosity at 25°C of greater than 1000 mPas (measured at 25°C and at a shear rate of 10 1/s) or are solids.

6. Process according to any of the preceding claims, in which the cationic surfactants (B) are selected from the group of the
(B1) quaternary alkyl-, alkenyl-, hydroxyalkyl- and alkylbenzeneammonium salts,
(B2) alkylpyridinium, alkylimidazolinium and alkyloxazolinium salts and
(B3) ester-/amido-containing quaternary ammonium salts.

7. Process according to any of the preceding claims, in which the oil-in-water emulsions of the film-forming organopolysiloxanes (A) comprise organic solvents or solvent mixtures (L), selected from monoalcohols or polyalcohols, aprotic ethers or mono-, di- or trialkoxyalkyl ethers having alkyl radicals of up to 7 carbon atoms.

## Revendications

1. Procédé de diminution de la libération des microfibres lors d'une opération de lavage de textiles qui, avant l'opération de lavage, sont prétraités avec une composition (Z) contenant
(A) au moins 0,1 partie en poids et au plus 10,0 parties en poids d'organopolysiloxanes filmogènes qui sont utilisés sous forme de leurs émulsions aqueuses, qui contiennent
(i) 100 parties en poids d'un polyorganosiloxane (P) comprenant des groupes aminoalkyle liquides à 20 °C, qui contient au moins 80 % en moles de motifs choisis parmi les motifs de formules générales Ia, Ib, IIa et IIb
R¹₂SiO_{(2/2)} (Ia),
R¹ₐR²SiO_{(3-a)/2} (Ib),
R³₃SiO_{(1/2)} (IIa),
R³₂R⁴SiO_{(1/2)} (IIb),
dans lesquelles
**a** représente la valeur 0 ou 1,
**R¹** représente des radicaux alkyle non substitués ayant 1-40 atomes de carbone,
**R²** représente un radical aminoalkyle de formule générale III
-R⁵-NR⁶R⁷ (III),
dans laquelle
**R⁵** représente un radical hydrocarboné divalent ayant 1-40 atomes de carbone,
**R⁶** représente un radical hydrocarboné monovalent ayant 1-40 atomes de carbone, un hydrogène ou un radical alcanoyle et
**R⁷** représente un radical de formule générale IV
-(R⁸-NR⁶)ₓR⁶ (IV),
dans laquelle,
**x** représente une valeur entière de 0 à 40 et
**R⁸** représente un radical divalent de formule générale V
-(CR⁹R⁹-)_{y} (V),
dans laquelle
**y** représente une valeur entière de 1 à 6,
**R⁹** représente un hydrogène ou un radical hydrocarboné ayant 1-40 atomes de carbone,
**R³** représente des radicaux alkyle non substitués ayant 1-40 atomes de carbone,
**R⁴** représente des radicaux -OR ou -OH, et
**R** représente des radicaux alkyle non substitués ayant 1-40 atomes de carbone,
le rapport moyen des motifs de formules générales la et Ib à la somme des motifs de formules générales IIa et IIb étant dans le polyorganosiloxane (P) de 0,5 à 500, et le polyorganosiloxane (P) présentant un indice d'amine moyen d'au moins 0,1 milliéquivalent/g,
(ii) 1 à 80 parties en poids d'un composé du silicium (D) (pour 100 parties en poids du polyorganosiloxane (P)), qui est choisi parmi
un composé silicate (D1), le tétraalcoxysilicate de formule générale VI
R¹⁰O₄Si (VI),
un composé polysilicate (D2), qui comprend au moins 80 % en moles de motifs de formules générales VII et VIII et au moins 2 motifs de formule générale VII
R¹⁰O₃Si_{1/2} (VII),
R¹⁰O₂Si_{2/2} (VIII),
dans lesquelles
**R¹⁰** représente des radicaux hydrocarbonés non substitués ayant 1-18 atomes de carbone,
une résine de silicone MQ (D3), contenant au moins 80 % en moles de motifs de formules générales IX et X
R¹¹₃SiO_{1/2} (IX),
SiO_{4/2} (X),
dans lesquelles
**R¹¹** a la signification donnée pour R¹ et R⁴, et le rapport entre les motifs de formules générales IX et X est de 0,5 à 2,0, et au plus 10 % en poids des radicaux R¹¹ représentent -OR et -OH,
et les mélanges de proportions quelconques de (D1), (D2) et (D3),
(B) au moins une partie en poids et au plus 20 parties en poids de tensioactifs cationiques
et
(C) au moins 30 parties en poids et au plus 99 parties en poids d'eau.

2. Procédé selon la revendication 1, dans lequel les radicaux R¹ et R³ représentent des radicaux méthyle.

3. Procédé selon la revendication 1 ou 2, dans lequel le radical R est un radical méthyle.

4. Procédé selon la revendication 1, 2 ou 3, dans lequel le composé silicate (D2) contient au moins 90 % en moles de motifs de formules générales VII et VIII, et les motifs restants sont des motifs de formules générales XI et XII
R¹⁰OSiO_{3/2} (XI),
SiO_{4/2} (XII),
dans lesquelles R¹⁰ a les significations données dans la revendication 1.

5. Procédé selon la revendication 1, 2 ou 3, dans lequel les résines de silicone MQ (D3) présentent à 25 °C une viscosité supérieure à 1 000 mPa.s (mesurée à 25 °C et pour une vitesse de cisaillement de 10 1/s) ou sont des solides.

6. Procédé selon l'une des revendications précédentes, dans lequel les tensioactifs cationiques (B) sont choisis dans le groupe
(B1) des sels d'alkyl, d'alcényl, d'hydroxyalkyl- et d'alkylbenzène-ammonium quaternaire,
(B2) des sels d'alkylpyridinium, d'alkylimidazolinium et d'alkyloxazolinium, et
(B3) des sels d'ammonium quaternaire contenant des groupes ester/amido.

7. Procédé selon l'une des revendications précédentes, dans lequel les émulsions huile-dans-l'eau des organopolysiloxanes filmogènes (A) contiennent des solvants ou des mélanges de solvants organiques, choisis parmi les monoalcools ou les polyalcools, les éthers aprotiques ou les mono, les di- ou les trialcoxyalkyléthers comportant des radicaux alkyle ayant jusqu'à 7 atomes de carbone.
